# EUROPÄISCHE PATENTSCHRIFT

(11) **EP 1 313 532 B1**
(45) Veröffentlichungstag und Bekanntmachung des Hinweises auf die Patenterteilung: **28.04.2004**
(21) Anmeldenummer: 01958055.4
(22) Anmeldetag: 06.08.2001
(51) Int. Cl.: A62D 1/00

(54) **POLYMERDISPERSIONEN ZUR FEUERVERHÜTUNG UND -BEKÄMPFUNG MIT VERBESSERTER UMWELTVERTRÄGLICHKEIT**
POLYMER DISPERSIONS FOR PREVENTING AND CONTROLLING FIRES WITH IMPROVED ENVIRONMENTAL COMPATIBILITY
DISPERSIONS POLYMERES POUR LA PREVENTION ET LA LUTTE CONTRE LES INCENDIES, A IMPACT REDUIT SUR L'ENVIRONNEMENT

(30) Priorität: 23.08.2000 DE 10041395
(43) Veröffentlichungstag der Anmeldung: 28.05.2003
(73) Patentinhaber: Stockhausen GmbH & Co. KG, 47805 Krefeld (DE)
(72) Erfinder: DIENER, Bernd, 47807 Krefeld (DE); GEHLER, Veronika, 47809 Krefeld (DE); KUESTER, Erich, 47803 Krefeld (DE); ROULANDS, Daniel, 47807 Krefeld (DE); WEHRHAHN, Dieter, 47877 Willich (DE)
(74) Vertreter: Wolff, Felix, Dr.
(86) Internationale Anmeldenummer: PCT/EP2001/009057
(87) Internationale Veröffentlichungsnummer: WO 2002/015982

(56) Entgegenhaltungen:
- EP-A- 0 774 279
- DE-A- 19 637 908

## Beschreibung

Die vorliegende Erfindung betrifft Wasser-in-Öl-Polymerdispersionen, bestehend aus einer kontinuierlichen organischen Phase und darin fein verteilten vernetzten, wasserquellbaren Polymerisaten, wobei diese einen Restmonomerengehalt von kleiner 1.000 ppm aufweisen. Die vorliegende Erfindung betrifft desweiteren ein Verfahren zur Herstellung der erfindungsgemäßen Polymerdispersionen. Außerdem betrifft die vorliegende Erfindung Vorrichtungen zur Feuerverhütung und - bekämpfung und die Verwendung der erfindungsgemäßen Polymerdispersionen.

Zur effektiven Verhütung und Bekämpfung von Feuern werden zur Erhöhung der Viskosität des Feuerlöschwassers Zusätze mit verdickenden Eigenschaften eingesetzt, um eine im Vergleich zu Wasser verbesserte Haftung des Feuerlöschmittels an Oberflächen, insbesondere an geneigten Oberflächen, zu erreichen. Die meisten der bekannten Feuerlöschwasserzusätze bestehen aus wasserquellbaren Polymeren, die jedoch aufgrund ihrer festen, körnigen Morphologie in der Anwendbarkeit eingeschränkt sind.

Um diesen Nachteil zu überwinden, werden in jüngster Zeit Polymerdispersionen in Form von Wasser-in-Öl-Emulsionen verwendet, wie sie in der EP 0 774 279 B1 beschrieben sind. Diese Emulsionen bestehen aus einer kontinuierlichen Ölphase, in der Teilchen eines vernetzten, wasserquellbaren Polymers dispergiert sind. Die Polymerteilchen haben Partikelgrößen von kleiner 2 µm, wodurch extrem kurze Quellzeiten von weniger als 3 Sekunden resultieren. Neben ihrer hohen Wasseraufnahmekapazität weisen die Wasser-in-Öl-Emulsionen die Eigenschaften eines Verdickungsmittel auf, so daß nach der Vermischung mit Wasser ein hochviskoses Feuerlöschmittel bzw. Feuerverhütungsmittel erhalten wird, das an jeglicher Art von Oberflächen, insbesondere an geneigten Oberflächen, gut haftet.

Nachteilig an allen Zusätzen zu Feuerlöschwassern ist deren vergleichsweise geringe Umweltverträglichkeit, insbesondere deren toxische Wirkung gegenüber Mikroorganismen, wie z.B. Algen, und Daphnien. Als Maß für die Toxizität einer Substanz gegenüber Algen werden EC₅₀-Werte verwendet, die nach der OECD Richtlinie 201 bestimmt werden und als Maß für die Toxizität gegenüber Daphnien werden entsprechende EC₅₀-Werte verwendet, die nach der OECD Richtlinie 202 bestimmt werden. Aufgrund ihrer Toxizität gegenüber Algen bzw. Daphnien sind die bekannten Feuerlöschwasserzusätze nach europäischem Recht als "umweltgefährlich" eingestuft und müssen mit dem Gefahrensymbol "N" gekennzeichnet werden. Die Verwendung der Feuerlöschwasserzusätze gemäß dem Stand der Technik ist unter ökologischen Gesichtspunkten daher vor allem dann bedenklich, wenn sie in der freien Natur, also abseits von Plätzen, die mit einer Kanalisation oder Wasserrückhaltebecken ausgestattet sind, eingesetzt werden, wie beispielsweise bei Wald- oder Buschbränden.

Aufgabe der vorliegenden Erfindung ist es daher, umweltverträglichere Polymerdispersionen zur Verfügung zu stellen, die als Zusatz zu Feuerlöschwassern eingesetzt werden können.

Die Aufgabe wird erfindungsgemäß durch die Bereitstellung von Wasser-in-Öl-Polymerdispersionen gelöst, die aus einer kontinuierlichen, mit Wasser praktisch nicht mischbaren organischen Phase und darin fein verteilten, vernetzten, wasserquellbaren Polymerisaten und gegebenenfalls Hilfsstoffen bestehen, wobei die Wasser-in-Öl-Polymerdispersionen einen Restmonomerengehalt von kleiner 1.000 ppm aufweisen.

Eine Wasser-in-Öl-Polymerdispersion umfaßt sowohl eine Polymeremulsion als auch eine Polymersuspension, wie sie z.B. in Ullmann's Encyclopedia of Industrial Chemistry, 1988, Vol. A11, Seite 254 beschrieben sind, die hiermit als Referenz eingeführt wird und somit als Teil der Offenbarung gilt.

Als Restmonomere im Sinne der vorliegenden Erfindung werden die in eine Polymerisationsreaktion eingesetzten und während der Polymerisation nicht umgesetzten Monomere verstanden, die somit nach der Polymerisation in der Polymerdispersion chemisch unverändert enthalten sind.

Bei den in den erfindungsgemäßen Wasser-in-Öl-Polymerdispersionen enthaltenen Polymerisaten handelt es sich um eine Klasse von Produkten, die vorzugsweise durch Umkehrphasen-Emulsionspolymerisation hergestellt werden. Dabei erzeugt man in einer kontinuierlichen, mit Wasser praktisch nicht mischbaren organischen Phase fein verteilte vernetzte, wasserquellbare Polymerisate unter Zusatz von Wasser-in-Öl-Emulgatoren.

Zur Herstellung der Polymerisate werden die Monomere der organischen Phase als Monomerenlösung, bestehend aus geeigneten Monomeren und vorzugsweise mindestens einem bifunktionellen Vernetzungsmittel, zugesetzt. Erfindungsgemäß enthält die Monomerenlösung wenigstens ein polymerisierbares, hydrophiles Monomer. Diese kann aber auch aus einer Mischung von zwei oder mehreren Monomeren aus der Gruppe der hydrophilen Monomere bestehen.

Hydrophile Monomere sind beispielsweise Substanzen, die
- aus olefinisch ungesättigten Carbonsäuren und Carbonsäureanhydriden, insbesondere Acrylsäure, Methacrylsäure, Itaconsäure, Crotonsäure, Glutaconsäure, Maleinsäure und Maleinsäureanhydrid und deren wasserlöslichen Salzen,
- aus olefinisch ungesättigten Sulfonsäuren, insbesondere aliphatischen oder aromatischen Vinylsulfonsäuren, wie etwa Vinylsulfonsäure, Allylsulfonsäure, Styrolsulfonsäure, insbesondere Acryl- und Methacrylsulfonsäuren, wie etwa Sulfoethylacrylat, Sulfoethylmethacrylat, Sulfopropylacrylat, Sulfopropylmethacrylat, 2-Hydroxy-3-methacryloxypropylsulfonsäure und 2-Acrylamido-2-methylpropansulfonsäure (AMPS) und deren wasserlöslichen Salzen, und
- aus wasserlöslichen beziehungsweise wasserdisperbaren Derivaten der Acryl- und Methacrylsäuren, insbesondere Acrylamid, Methacrylamid, n-alkylsubstituierte Acrylamide, 2-Hydroxyethylacrylat, 2-Hydroxyethylmethacrylat, Hydroxypropylacrylat, Hydroxypropylmethacrylat, einem C₁-C₄-Alkyl(meth)acrylat und Vinylacetat,
bestehen.

Bevorzugt enthält die Monomerenlösung als Monomere Acrylsäure und/oder ein Acrylsäurederivat, besonders bevorzugt wenigstens ein Salz der Acrylsäure und Acrylamid und ganz besonders bevorzugt eine Mischung aus Acrylsäure, Acrylamid und einem Salz der 2-Acrylamido-2-methylpropansulfonsäure.

Neben einem oder mehreren hydrophilen Monomeren enthält die Monomerenlösung vorzugsweise zusätzlich 0,1 bis 1 Gew.% eines bifunktionellen Vernetzungsmittels. Der Vernetzungsgrad des Polymers beeinflußt ganz wesentlich die Viskosität und somit die Hafteigenschaften des resultierenden Polymers. Vorzugsweise werden als Vernetzer Methylenbisacrylamid, Allyl(meth)acrylat, Diallylphthalat, Polyethylenglycoldi(meth)acrylat, Tetraethylenglycoldi(meth)acrylat, Triethylenglycoldi(meth)acrylat, Diethylenglycoldi(meth)acrylat, Glycerindi(meth)acrylat, Hydroxypropyl(meth)acrylat oder Trimethylolpropantri(meth)acrylat verwendet. Besonders bevorzugt wird als Vernetzungsmittel Triallylmethylammoniumchlorid eingesetzt.

Zur Vorbereitung der Polymerisation und Herstellung der monomerenhaltigen Wasser-in-Öl-Dispersion wird die Monomerenlösung einer organischen Phase zugesetzt, die einen Wasser-in-Öl-Emulgator enthält.

Als organische Phase können prinzipiell alle dem Fachmann für eine Umkehr-Emulsionspolymerisation bekannten Substanzen verwendet werden.

In einer bevorzugten Ausführungsform dieser Erfindung werden als organische Phase Fettsäureester verwendet. Besonders bevorzugt werden Ester von linearen gesättigten bzw. ungesättigten Fettsäuren, insbesondere Fettsäuren mit einer Alkylkettenlänge von mehr als 11 Kohlenstoffatomen, besonders bevorzugt Laurin-, Myristin-, Palmitin-, Stearin- und Ölsäure, mit Alkoholen verwendet. Als Alkoholkomponente werden vorzugsweise kurzkettige Alkohole, bevorzugt C₁-C₄-Alkohole, verwendet. Ebenfalls bevorzugt werden höhere, einmal verzweigte Alkohole eingesetzt, die vorzugsweise durch eine Guerbetsynthese hergestellt werden. Durch Verwendung dieser Substanzen werden Wasser-in-Öl-Polymerdispersionen erhalten, die eine sehr geringe Daphnientoxizität, gemessen nach der OECD Richtlinie 202, aufweisen. Insbesondere werden durch Verwendung der bevorzugten organischen Phasen Wasser-in-Öl-Polymerdispersionen erhalten, die einen EC₅₀-Wert, bestimmt nach OECD Richtlinie 202, von mehr als 10 mg/l aufweisen.

Die Fettsäureester werden alleine oder bevorzugt in Mischung mit einem Kohlenwasserstoff oder einem Gemisch aus Kohlenwasserstoffen eingesetzt, wobei der Kohlenwasserstoff oder das Gemisch aus Kohlenwasserstoffen einen Siedepunkt von weniger als 200°C aufweisen. Ganz besonders bevorzugt werden zu diesem Zweck sogenannte Weißöle aus der Erdöldestillation oder Ligroin mit einem Siedebereich von 150-200°C verwendet.

Vorzugsweise wird die organische Phase in einer Menge von 20 bis 80 Gew.%, bezogen auf die Menge der Dispersion, eingesetzt.

Als Emulgator werden der organischen Phase 0,5 bis 10 Gew.%, bezogen auf die Menge der Dispersion, eines öllöslichen Emulgators zugegeben. Vorzugsweise werden Emulgatoren aus der Gruppe der Tenside verwendet. Besonders bevorzugt werden Sorbitanester, Phthalsäureester, Fettsäureglyceride und ethoxylierte Derivate derselben eingesetzt. Ganz besonders bevorzugt werden polymere Emulgatoren mit dem Handelsnamen Hypermer® (von ICI, London, England) verwendet.

Nach Abschluß der Polymerisation wird der Polymerdispersion vorzugsweise ein Restmonomerenvernichter zugesetzt. Der Zusatz wird so bemessen, daß der Gehalt an Restmonomeren in der resultierenden Wasser-in-Öl-Polymerdispersion kleiner als 1.000 ppm ist.

Restmonomerenvernichter im Sinne der vorliegenden Erfindung sind Substanzen, die polymerisierbare Monomere durch eine chemische Reaktion derart modifizieren, daß sie nicht mehr polymerisierbar sind, so daß sie im Sinne der vorliegenden Erfindung keine Monomere mehr sind. Zu diesem Zweck können Substanzen verwendet werden, die mit der in den Monomeren enthaltenen Doppelbindung reagieren und/oder Substanzen, die eine weitergehende Polymerisation einleiten können.

Als Restmonomerenvemichter, die mit der Doppelbindung reagieren, können z.B. Reduktionsmittel verwendet werden, vorzugsweise
- Substanzen aus der Gruppe der sauren und neutralen Salze der vom Schwefel abgeleiteten Säuren mit einer Oxidationszahl kleiner als VI, bevorzugt Natriumdithionit, Natriumthiosulfat, Natriumsulfit oder Natriumdisulfit, und/oder
- Substanzen mit einer Schwefelwasserstoffgruppe, vorzugsweise Natriumhydrogensulfid oder Verbindungen aus der Gruppe der Thiole, bevorzugt Merkaptoethanol, Dodecylmerkaptan, Thiopropionsäure oder Salze der Thiopropionsäure oder Thiopropansulfonsäure oder Salze der Thiopropansulfonsäure, und/oder
- Substanzen aus der Gruppe der Amine, bevorzugt aus der Gruppe der Amine mit niederer Flüchtigkeit, vorzugsweise Diisopropanolamin oder Aminoethylethanolamin, und/oder
- Substanzen aus der Gruppe, die aus Buntesalzen, Formamidinsulfinsäure, Schwefeldioxid, wäßrigen und organischen Lösungen von Schwefeldioxid oder Thioharnstoff.

Der Fachmann erkennt, daß auch eine Mischung von mindestens zwei Restmonomerenvernichtern aus einer oder mehreren Gruppen eingesetzt werden können.

Zur Reduzierung des Restmonomerengehaltes durch eine erneut eingeleitete Polymerisation können die oben genannten Reduktionsmittel in Kombination mit Oxidationsmitteln, vorzugsweise Substanzen aus der Gruppe der Peroxodisulfate oder Hydroperoxide, bevorzugt Wasserstoffperoxid, verwendet werden. Desweiteren eignen sich zur Reduzierung des Restmonomerengehaltes Verbindungen, die bei erhöhter Temperatur in Radikale zerfallen, wie vorzugsweise Substanzen aus der Gruppe der Azoverbindungen, Peroxide oder Peroxodisulfate.

Vorzugsweise werden 100 bis 20.000 ppm, bevorzugt 200 bis 5.000 ppm und besonders bevorzugt 500 bis 3.000 ppm, bezogen auf die Dispersion, an Restmonomerenvernichtern zugesetzt.

Abschließend wird der Wasser-in-Öl-Polymerdispersion ein auch als Aktivator oder Inverter bezeichneter Öl-in-Wasser-Emulgator in einer Menge von 0,5 bis 10 Gew.%, bezogen auf die Menge der Emulsion zugegeben. Vorzugsweise werden als Inverter ethoxylierte Fettalkohole eingesetzt, bevorzugt ethoxylierte Fettalkohole, die aus linearen und/oder verzweigten Fettalkoholen mit einer Alkylkettenlänge von mehr als 11 Kohlenstoffatomen hergestellt werden. Ebenfalls bevorzugt werden Ethoxylierungsprodukte von hochverzweigten Alkoholen, die durch Oxosynthese zugänglich sind, wie vorzugsweise Isotridecylalkohol, eingesetzt. Besonders bevorzugt wird als Invertor ein Ethoxylierungsprodukt von höheren, einmal verzweigten Alkoholen verwendet, die durch Guerbetsynthese zugänglich sind.

Die erfindungsgemäße Wasser-in-Öl-Polymerdispersion enthält vorzugsweise 10 bis 70 Gew.%, besonders bevorzugt 20 bis 50 Gew.% und ganz besonders bevorzugt 25 bis 35 Gew.%, an vernetzten, wasserquellbaren Polymerteilchen.

Die Polymerteilchen weisen vorzugsweise eine Partikelgröße von weniger als 2 µm, und besonders bevorzugt eine Partikelgröße von weniger als 1 µm auf. Vorzugsweise beträgt die Quellzeit der Polymerteilchen weniger als 3 sec.

Die erfindungsgemäßen, als Wasserzusatz zur Feuerverhütung und -bekämpfung einsetzbaren, Wasser-in-Öl-Polymerdispersionen zeichnen sich gegenüber den bisher bekannten Feuerlöschwasserzusätzen durch eine verbesserte Umweltverträglichkeit, insbesondere durch eine geringere Toxizität gegenüber Mikroorganismen aus. Insbesondere weisen sie einen nach dem Algentest gemäß der OECD Richtlinie 201 bestimmten EC₅₀-Wert von über 10 mg/l auf. Teilweise werden auch im Daphnientest gemäß der OECD Richtlinie 202 EC₅₀-Werte von über 10 mg/l erhalten, so daß die erfindungsgemäßen Dispersionen nach europäischen Recht lediglich als "schädlich für Wasserorganismen" eingestuft werden. Eine Kennzeichnungspflicht mit dem Gefahrensymbol "N" entfällt.

Durch diese verbesserte Umweltverträglichkeit sind die erfindungsgemäßen Feuerlöschwasserzusätze gegenüber den Feuerlöschwasserzusätzen nach dem Stand der Technik bei der Feuerverhütung und -bekämpfung aus ökologischen Gesichtspunkten vor allem in der freien Natur, vorzugsweise bei Wald- oder Buschbränden, bevorzugt einzusetzen.

Ein weiterer Gegenstand der vorliegenden Erfindung ist ein Verfahren zur Herstellung der erfindungsgemäßen Wasser-in-Öl-Polymerdispersionen vorzugsweise durch Phasenumkehr-Emulsionspolymerisation, wobei der Polymerdispersion nach der Polymerisation ein Restmonomerenvernichter zugesetzt wird.

Zur Herstellung der Reaktionslösung werden die Monomere der organischen Phase als Monomerenlösung, bestehend aus geeigneten Monomeren, Wasser und vorzugsweise mindestens einem bifunktionellen Vernetzungsmittel, zugesetzt.

Die Polymerisationsreaktion wird durch Zugabe der dem Fachmann bekannten Polymerisationsinitiatoren gestartet. Vorzugsweise werden hierzu Azoverbindungen, Peroxidverbindungen oder Redoxkatalysatoren, jeweils alleine oder in Mischung miteinander, in einer Menge von 0,001 bis 5 Gew.%, bezogen auf die Menge an Monomerenlösung, verwendet.

Die Polymerisation wird adiabatisch, isotherm oder als Kombination eines adiabatischen und isothermen Verfahrens durchgeführt.

Bei der isothermen Prozeßführung nach der EP 0 228 397 B1 wird die Polymerisation bei einer bestimmten Temperatur unter vermindertem Druck gestartet. Der verminderte Druck wird dabei so eingestellt, daß durch die entstehende Polymerisationswärme flüchtige Stoffe, wie Wasser und Bestandteile der organischen Phase, abdestillieren und die Temperatur bis auf einige Grade konstant gehalten werden kann. Das Ende der Polymerisation ist dadurch charakterisiert, daß kein Destillat mehr übergeht. Nach der Polymerisation werden erfindungsgemäß der Polymerdispersion die o.g. Restmonomerenvemichter zugesetzt. Da die Dispersion nach dem Ende der Reaktion sauerstofffrei ist, verläuft die Reduzierung der Menge an Restmonomeren nach Zusatz der Restmonomerenvernichter bei diesem Verfahren besonders effektiv. Vorzugsweise werden 100 bis 20.000 ppm, bevorzugt 200 bis 5.000 ppm und besonders bevorzugt 500 bis 3.000 ppm, bezogen auf die Dispersion, an Restmonomerenvernichter eingesetzt.

Analog zu dem isothermen Verfahren wird der adiabatische Prozeß bei einer bestimmten Temperatur gestartet. Die Polymerisation wird jedoch bei Atmosphärendruck ohne äußere Wärmezufuhr durchgeführt, bis durch die Polymerisationswärme eine von dem Gehalt an polymerisierbarer Substanz abhängige Endtemperatur erreicht wird. Nach dem Ende der Polymerisation erfolgt eine Abkühlung der Reaktionsmischung, in deren Verlauf der Restmonomerenvernichter zugesetzt wird. Da bei dieser Prozeßführung keine sauerstofffreie Dispersionen erhalten werden, müssen größere Mengen an Restmonomerenvernichter eingesetzt werden. Vorzugsweise werden bei dieser Prozeßführung 100 bis 20.000 ppm, bevorzugt 500 bis 5.000 ppm, an Restmonomerenvernichter eingesetzt.

Die Polymerisation kann desweiteren als Kombination eines isothermen und adiabatischen Prozesses durchgeführt werden. Ein solcher Prozeß wird vorzugsweise zunächst isotherm geführt. Zu einem vorher bestimmten Zeitpunkt wird die Apparatur mit Inertgas belüftet und die Polymerisation bis zu einer bestimmten Endtemperatur adiabatisch weitergeführt. Daran anschließend wird der Ansatz durch erneutes Anlegen von Vakuum und Destillation bis auf eine vorgewählte Temperatur abgekühlt. Durch diese Verfahrensführung wird eine sauerstofffreie Polymerdispersion erhalten, so daß die Reduzierung der Menge an Restmonomeren nach Zusatz der Restmonomerenvernichter besonders effektiv verläuft. Vorzugsweise werden 100 bis 20.000 ppm, bevorzugt 200 bis 5.000 ppm und besonders bevorzugt 500 bis 3.000 ppm an Restmonomerenvernichter, bezogen auf die Dispersion, eingesetzt.

Abschließend wird der Dispersion ein auch als Aktivator oder Inverter bezeichneter Ö/W-Emulgator in einer Menge von 0,5 bis 10 Gew.%, bezogen auf die Menge der Dispersion, zugegeben. Als Inverter werden vorzugsweise ethoxylierte Fettalkohole eingesetzt, bevorzugt ethoxylierte Fettalkohole, die aus linearen und/oder verzweigten Fettalkoholen mit einer Alkylkettenlänge von mehr als 11 Kohlenstoffatomen hergestellt werden. Ebenfalls bevorzugt werden Ethoxylierungsprodukte von hochverzweigten Alkoholen, die durch Oxosynthese zugänglich sind, wie vorzugsweise Isotridecylalkohol, eingesetzt. Besonders bevorzugt wird als Invertor ein Ethoxylierungsprodukt von höheren, einmal verzweigten Alkoholen verwendet, die durch Guerbetsynthese zugänglich sind.

Mit dem erfindungsgemäßen Verfahren können im Vergleich zu den Verfahren nach dem Stand der Technik umweltverträglichere Polymerdispersionen hergestellt werden, die als Zusatz zu Feuerlöschwassern eingesetzt werden können. Durch das erfindungsgemäße Verfahren werden Polymerdispersionen erhalten, die EC₅₀-Werte nach dem Algentest gemäß der OECD Richtlinie 201 von über 10 mg/l aufweisen. Teilweise werden auch im Daphnientest gemäß der OECD Richtlinie 202 EC₅₀-Werte von über 10 mg/l erhalten, so daß die erfindungsgemäßen Polymerdispersionen nach europäischen Recht lediglich als "schädlich für Wasserorganismen" eingestuft werden und eine Kennzeichnungspflicht mit dem Gefahrensymbol "N" entfällt.

Die vorliegende Erfindung betrifft desweiteren die Verwendung der erfindungsgemäßen Polymerdispersionen als Feuerlöschmittel, bei der die Polymerdispersion mit Wasser versetzt wird.

Feuerlöschmittel im Sinne der vorliegenden Erfindung sind Mittel, die geeignet sind, Oberflächen vor Feuer zu schützen und/oder Feuer zu bekämpfen.

Die Vermischung der erfindungsgemäßen Wasser-in-Öl-Polymerdispersionen mit Wasser kann mit allen zu diesem Zweck üblichen Vorrichtungen erfolgen, wie sie beispielsweise in der EP 0 774 279 B1 und in der DE 299 04 848 U1 beschrieben sind. Diese Schriften werden hiermit als Referenz eingeführt und gelten somit als Teil der Offenbarung.

Vorzugsweise wird die Polymerdispersion dem Wasser in einer Konzentration von 0,01 bis 50 Vol.% zugesetzt. Besonders bevorzugt werden zur Mischung mit Wasser 0,02 bis 10 Vol.% und ganz besonders bevorzugt 1 bis 2 Vol.% an Wasser-in-Öl-Polymerdispersion verwendet.

Um eine gute Haftung des Feuerlöschmittels an Oberflächen zu erreichen, weist die Mischung aus Wasser und Polymerdispersion vorzugsweise eine Viskosität von über 100 mPa·s, besonders bevorzugt eine Viskosität im Bereich von 500 bis 50.000 mPa·s auf.

Die Verwendung der erfindungsgemäßen Wasser-in-Öl-Polymerdispersionen zeichnet sich gegenüber der Verwendung der bekannten Feuerlöschmittel durch eine höhere Umweltverträglichkeit, insbesondere durch eine geringere Toxizität gegenüber Mikroorganismen, aus.

Ein weiterer Gegenstand der vorliegenden Erfindung ist ein Verfahren zum Aufbringen der erfindungsgemäßen Wasser-in-Öl-Polymerdispersion auf eine Oberfläche zur Verhütung und/oder Bekämpfung von Bränden, wobei Wasser mit der Polymerdispersion in einer Menge versetzt wird, die ausreicht, um die Viskosität der resultierenden Wasser/Polymerdispersion-Mischung auf über 100 mPa·s anzuheben, und diese Mischung auf die Oberfläche aufgebracht wird.

Um diese Viskosität zu erreichen, wird die Polymerdispersion mit Wasser oder wäßrigen Löschmitteln, vorzugsweise in einer Konzentration von 0,01 bis 50 Vol.%, besonders bevorzugt von 0,02 bis 10 Vol.% und ganz besonders bevorzugt von 1 bis 2 Vol.% vermischt.

Das Feuerlöschmittel gemäß dieser Erfindung kann mit jedem üblichen Brandbekämpfungsgerät auf die von Feuer betroffenen Oberflächen aufgebracht werden. Solche Geräte sind beispielsweise in der EP 0 774 279 B1 und in der DE 299 04 848 U1 beschrieben.

Die Vermischung der Polymerdispersion mit dem Wasser kann vorzugsweise kontinuierlich oder batchweise erfolgen.

Das erfindungsgemäße Verfahren zeichnet sich durch eine gegenüber den bekannten Verfahren durch eine verbesserte Umweltverträglichkeit aus. Besonders geeignet ist das Verfahren daher in der freien Natur, also abseits von Plätzen, die mit einer Kanalisation oder Wasserrückhaltebecken ausgestattet sind, einzusetzen, wie beispielsweise bei Wald- oder Buschbränden.

Ein weiterer Gegenstand der vorliegenden Erfindung ist eine Vorrichtung zur Feuerverhütung und zum Feuerlöschen, die aus einem druckfesten Behälter zur Aufnahme eines aus Wasser und der erfindungsgemäßen Polymerdispersion bestehenden Feuerlöschmittels besteht.

Das Feuerlöschmittel kann in dem druckfesten Behälter als Mischung aus der erfindungsgemäßen Polymerdispersion und Wasser enthalten sein und durch übliche Auslaßvorrichtungen auf den Brandherd aufgebracht werden. Die beiden Komponenten, nämlich die Polymerdispersion und das Wasser, sind jedoch vorzugsweise zunächst getrennt voneinander, in verschiedenen, abgetrennten Abschnitten des Behälters untergebracht und werden durch Betätigen eines hierzu bekannten Auslösemechanismus miteinander vermischt.

Die Vorrichtung ist vorzugsweise ein Handfeuerlöscher oder ein Feuerlöschzug, wie sie in dem Stand der Technik, vorzugsweise in der EP 0 774 279 B1 und in der DE 299 04 848 U1, beschrieben sind.

Die erfindungsgemäßen Vorrichtungen zeichnen sich durch eine erhöhte Umweltverträglichkeit des darin enthaltenen Feuerlöschmittels aus.

### Prüfmethode

Die Ermittlung der Toxizität gegenüber Mikroorganismen wurde entsprechend den OECD "Guidelines for Testing of Chemicals" durchgeführt.

Im einzelnen sind dies die OECD Richtlinie 201, "Alga, Growth Inhibition Test", und die OECD Richtlinie 202, "Daphnia sp., Acute Immobilisation Test and Reproduction Test" Part 1.

### Beispiele

Im folgenden wird die Erfindung anhand von Beispielen erläutert. Diese Erläuterungen sind lediglich beispielhaft und schränken den allgemeinen Erfindungsgedanken nicht ein.

Dabei werden folgende Abkürzungen verwendet:
- ABAH: 2,2'-Azo-bis-amidinopropan-dihydrochlorid
- AIBN: 2,2'-Azo-bis-2-methylpropionitril
- AMPS: 2-Acrylamido-2-methylpropansulfonsäure
- BO: 2-Butyl-octanol
- EO: Ethylenoxid (1,2-Epoxiethan)
- IHD: Isohexadecan
- ITDA: Isotridecylalkohol
- ITS: Isotridecylstearat
- ÖFSBOE: Ölfettsäurebutyloctylester
- RÖFSME: Rübölfettsäuremethylester
- TAMAC: Triallylmethylammoniumchlorid

### Vergleichsbeispiel 1

Das Vergleichsbeispiel wurde mit Firesorb® MF, einer Wasser-in-Öl-Polymerdispersion eines wasserquellbaren, vernetzten Polymerisats auf der Basis von Natriumacrylat, Acrylamid und eines 2-Acrylamido-2-methylpropansulfonsäure-Natirumsalzes durchgeführt. Firesorb® MF ist ein Produkt der Stockhausen GmbH & Co. KG, Bäkerpfad 25, D-47805 Krefeld.

Die Ergebnisse der Toxizitätstests gegenüber Daphnien- und Algen sind in der Tabelle 1 aufgeführt.

### Beispiele 1 bis 12

### Vergleichsbeispiele 2 und 3

In diesen Beispielen werden Wasser-in-Öl-Polymerdispersionen nach den in der Tabelle 1 angegebenen Polymerisationsverfahren ("Fahrweise") hergestellt, wobei "i" isotherm und "a" adiabatisch bedeutet. Für die adiabatischen bzw. isothermen Polymerisationsverfahren werden die im folgenden beschriebenen Ansätze verwendet.

Allgemeiner Ansatz für die adiabatische Polymerisation (Fahrweise "a")

Zunächst wird eine wäßrige Monomerenlösung aus folgenden Komponenten hergestellt:

| | |
|---|---|
| 485,0 | g Wasser |
| 78 g | AMPS, Natriumsalz, 50 %ige Lösung |
| 203,5 | g Acrylamid, 50 %ige Lösung |
| 297 g | Acrylsäure |
| 297 g | Natronlauge, 50 %ige Lösung |
| 3,0 | g Ameisensäure, 85%ig |
| 1,0 | ml Versenex® 80 |
| 2,3 | g TAMAC |
| 0,5 | g ABAH |

Danach werden 30 g Hypermer® 1083 in 480 g organischer Phase gelöst und die wäßrige Monomerenlösung unter Rühren zugefügt. Nach Ausbildung der Emulsion wird diese mit einem schnellaufenden Haushaltsmixer homogenisiert und durch Ausblasen mit Stickstoff von gelöstem Sauerstoff befreit. Die Polymerisation wird bei 20°C durch Zugabe von 2 ml einer 0,2 %igen tert.-Butylhydroperoxidlösung und 2,4 ml Schwefeldioxidgas gestartet, wobei der Ansatz durch die entstehende Polymerisationswärme bis auf etwa 100°C aufgewärmt wird. Nach Erreichen der Spitzentemperatur wird die Polymerdispersion durch Vakuumdestillation bis auf etwa 40°C heruntergekühlt.

Im Falle der erfindungsgemäßen Beispiele werden noch unter Vakuum 40 g Nachsatz (SO₂ in Exxsol 100 oder Na₂SO₃-Lösung) zur Restmonomerenverringerung eingesaugt und nach dem endgültigen Abkühlen 4 % Aktivator eingerührt.

### Allgemeiner Ansatz für die isotherme Polvmerisation (Fahrweise "i")

Zunächst wird eine wäßrige Monomerenlösung aus folgenden Komponenten hergestellt:

| | |
|---|---|
| 500,0 g | Wasser |
| 72,0 g | AMPS, Natriumsalz, 50 %ige Lösung |
| 186,0 g | Acrylamid, 50 %ige Lösung |
| 272,0 g | Acrylsäure |
| 211,0 g | Natronlauge, 50 %ige Lösung |
| 3,0 g | Ameisensäure, 85%ig |
| 1,0 ml | Versenex® 80 |
| 2,5 g | TAMAC |

Danach werden 40 g Hypermer® 1083 in 440 g organische Phase gelöst und die wäßrige Monomerenlösung unter Rühren zugefügt. Nach Ausbildung der Emulsion wird diese mit einem schnellaufenden Haushaltsmixer homogenisiert und auf 60°C aufgeheizt. Danach werden 0,3 g AIBN zugesetzt und Vakuum angelegt. Es wird solange Wasser abdestilliert, bis der Ansatz sauerstofffrei ist und die Polymerisation startet. Durch die Vakuumdestillation bleibt die Reaktionstemperatur in einem Bereich von 60 - 65°C konstant. Nachdem etwa 90 ml Wasser destilliert wurden, schließt man die Verbindung zur Vakuumpumpe und belüftet die Apparatur solange mit Stickstoff, bis Normaldruck erreicht wird. Durch die restliche Polymerisationswärme wird der Ansatz dann bis auf etwa 90°C aufgehetzt.

Nach Erreichen der Spitzentemperatur wird die Dispersion durch erneute Vakuumdestillation auf etwa 40°C heruntergekühlt.

Im Falle der erfindungsgemäßen Beispiele werden noch unter Vakuum 40 g Nachsatz (SO₂ in Exxsol 100 oder Na₂SO₃-Lösung) zur Restmonomerenverringerung eingesaugt und nach dem endgültigen Abkühlen 4 % Aktivator eingerührt.

Die einzelnen Substanzen für die organische Phase, den Aktivator und den Nachsatz sowie die Ergebnisse der Toxizitätstests gegenüber Daphnien- und Algen sind in der Tabelle 1 aufgeführt.

## Patentansprüche

1. Wasser-in-Öl-Polymerdispersionen bestehend aus einer kontinuierlichen, mit Wasser praktisch nicht mischbaren organischen Phase und darin fein verteilten, vernetzten, wasserquellbaren Polymerisaten und gegebenenfalls Hilfsstoffen, **dadurch gekennzeichnet, daß** sie einen Restmonomerengehalt von kleiner 1.000 ppm aufweisen.

2. Wasser-in-Öl-Polymerdispersionen nach Anspruch 1, **dadurch gekennzeichnet, daß** sie aus:
A) 10 bis 70 Gew.%, bevorzugt 20 bis 50 Gew.%, besonders bevorzugt 25 bis 35 Gew.%, eines Polymerisates,
B) 20 bis 80 Gew.% einer organischer Phase,
C) 0,5 bis 10 Gew.% eines Wasser-in-Öl-Emulgators,
D) 0,1 bis 2 Gew.% eines Restmonomerenvernichters,
E) 0,5 bis 10 Gew.% eines Invertors, und
F) Rest auf 100 Gew.% Wasser
bestehen.

3. Wasser-in-Öl-Polymerdispersionen nach Anspruch 1 oder 2, **dadurch gekennzeichnet, daß** die organischen Phase ein Fettsäureester, bevorzugt ein Ester von linearen gesättigten und ungesättigten Fettsäuren, mit einer Alkylkettenlänge von mehr als 11 Kohlenstoffatomen und von C₁-C₄-Alkoholen oder höheren, einmal verzweigten Alkoholen, oder eine Mischung aus mindestens zwei dieser Ester ist.

4. Wasser-in-Öl-Polymerdispersionen nach Anspruch 3, **dadurch gekennzeichnet, daß** der Fettsäureester oder die Fettsäureester in Mischung mit einem Kohlenwasserstoff oder einem Kohlenwasserstoffgemisch vorliegt, wobei der Siedepunkt des Kohlenwasserstoffes oder des Kohlenwasserstoffgemisches weniger als 200°C beträgt.

5. Wasser-in-Öl-Polymerdispersionen nach einem der Ansprüche 1 bis 4, **dadurch gekennzeichnet, daß** das Polymer ein Polymerisat aus Acrylsäure und/oder einem Acrylsäurederivat ist.

6. Wasser-in-Öl-Polymerdispersionen nach einem der Ansprüche 1 bis 4, **dadurch gekennzeichnet, daß** das Polymer zumindestens ein Polymerisat des Salzes von Acrylsäure und Acrylamid ist.

7. Wasser-in-Öl-Polymerdispersionen nach einem der Ansprüche 1 bis 4, **dadurch gekennzeichnet, daß** das Polymer ein Terpolymerisat aus einem Salz von Acrylsäure, Acrylamid und einem Salz von 2-Acrylamido-2-methylpropansulfonsäure ist.

8. Wasser-in-Öl-Polymerdispersionen nach einem der Ansprüche 1 bis 7, **dadurch gekennzeichnet, daß** der Vernetzer Triallylmethylammoniumchlorid ist.

9. Wasser-in-Öl-Polymerdispersionen nach einem der Ansprüche 1 bis 8, **dadurch gekennzeichnet, daß** die größte Dimension der Polymerteilchen weniger als 2 µm und bevorzugt weniger als 1 µm beträgt.

10. Wasser-in-Öl-Polymerdispersionen nach einem der Ansprüche 1 bis 9, **dadurch gekennzeichnet, daß** die Quellzeit der Polymerteilchen nicht mehr als drei Sekunden beträgt.

11. Wasser-in-Öl-Polymerdispersionen nach einem der Ansprüche 1 bis 10, **dadurch gekennzeichnet, daß** sie einen EC₅₀-Wert bestimmt nach der OECD Richtlinie 202 und/oder der OECD Richtlinie 201 von mehr als 10 mg/l aufweisen.

12. Verfahren zur Herstellung von Wasser-in-Öl-Polymerdispersionen nach den Ansprüchen 1 bis 11 durch Polymerisation einer Polymeremulsion, **dadurch gekennzeichnet, daß** nach der Polymerisation ein Restmonomerenvernichter zugesetzt wird.

13. Verfahren nach Anspruch 12, **dadurch gekennzeichnet, daß** als Restmonomerenvemichter Substanzen aus der Gruppe der sauren und neutralen Salze der vom Schwefel abgeleiteten Säuren mit einer Oxidationszahl kleiner als VI, bevorzugt Natriumdithionit, Natriumthiosulfat, Natriumsulfit oder Natriumdisulfit, und/oder Substanzen mit einer Schwefelwasserstoffgruppe, vorzugsweise Natriumhydrogensulfid oder Verbindungen aus der Gruppe der Thiole, bevorzugt Merkaptoethanol, Dodecylmerkaptan, Thiopropionsäure oder Salze der Thiopropionsäure oder Thiopropansulfonsäure oder Salze der Thiopropansulfonsäure, und/oder Substanzen aus der Gruppe der Amine, bevorzugt aus der Gruppe der Amine mit niederer Flüchtigkeit, und/oder Substanzen aus der Gruppe, die aus Buntesalzen, Formamidinsulfinsäure, Schwefeldioxid, wäßrigen und organischen Lösungen von Schwefeldioxid oder Thioharnstoff, bestehen, verwendet werden.

14. Verfahren nach Anspruch 12 oder 13, **dadurch gekennzeichnet, daß** Restmonomerenvernichter in einer Menge von 100 bis 20.000 ppm, bevorzugt 200 bis 5.000 ppm und besonders bevorzugt 500 bis 3.000 ppm, bezogen auf die Dispersion, verwendet werden.

15. Verwendung von Wasser-in-Öl-Polymerdispersionen nach einem der Ansprüche 1 bis 11 als Feuerlöschmittel, **dadurch gekennzeichnet, daß** die Polymerdispersion mit Wasser und/oder einem wasserhaltigen Löschmittel versetzt wird.

16. Verwendung nach Anspruch 15, **dadurch gekennzeichnet, daß** die Polymerdispersion in einer Konzentration von 0,01 bis 50 Vol.%, bevorzugt 0,02 bis 10 Vol.% und besonders bevorzugt von 1 bis 2 Vol.% mit Wasser versetzt wird.

17. Verwendung nach einem der Ansprüche 15 oder 16, **dadurch gekennzeichnet, daß** die Wasser/Polymerdispersion-Mischung eine Viskosität von über 100 mPa^{·}s, bevorzugt eine Viskosität von 500 bis 50.000 mPa^{·}s, aufweist.

18. Verfahren zum Aufbringen einer Wasser-in-Öl-Polymerdispersion nach einem der Ansprüche 1-11 auf eine Oberfläche zur Verhütung und/oder Bekämpfung von Bränden, **dadurch gekennzeichnet, daß** Wasser mit der Polymerdispersion in einer Menge versetzt wird, die ausreicht, um die Viskosität der resultierenden Wasser/Polymerdispersion-Mischung auf über 100 mPa^{·}s anzuheben, und diese Mischung auf die Oberfläche aufgebracht wird.

19. Verfahren nach Anspruch 18, **dadurch gekennzeichnet, daß** die Konzentration der Polymerdispersion 0,01 bis 50 Vol.%, bevorzugt 0,02 bis 10 Vol.% und besonders bevorzugt 1 bis 2 Vol.% beträgt.

20. Verfahren nach Anspruch 18 oder 19, **dadurch gekennzeichnet, daß** die Polymerdispersion in einer üblichen Auslaßvorrichtung zur Feuerbekämpfung mit dem Wasser vermischt und mit dieser auf eine Oberfläche aufgebracht wird.

21. Verfahren nach Anspruch 18 oder 19, **dadurch gekennzeichnet, daß** die Polymerdispersion mit dem Wasser batchweise gemischt wird, bevor die Mischung mit einer Auslaßvorrichtung auf die Oberfläche aufgebracht wird.

22. Vorrichtung zur Feuerverhütung und zum Feuerlöschen, **dadurch gekennzeichnet, daß** sie aus einem druckfesten Behälter besteht, in dem Wasser und die Polymerdispersion gemäß einem der Ansprüche 1 bis 11 getrennt voneinander vorliegen.

23. Vorrichtung nach Anspruch 22, **dadurch gekennzeichnet, daß** sie ein Handfeuerlöscher oder ein Feuerlöschzug ist.

## Claims

1. Water-in-oil polymer dispersions consisting of a continuous virtually water-immiscible organic phase and crosslinked water-soluble polymers finely distributed therein and optionally auxiliaries, **characterized in that** they have a residual monomer content of less than 1 000 ppm.

2. Water-in-oil polymer dispersions according to Claim 1, **characterized in that** they consist of:
A) 10 to 70% by weight, preferably 20 to 50% by weight, particularly preferably 25 to 35% by weight, of a polymer,
B) 20 to 80% by weight of an organic phase,
C) 0.5 to 10% by weight of a water-in-oil emulsifier,
D) 0.1 to 2% by weight of a residual monomer destroyer,
E) 0.5 to 10% by weight of an inverter, and
F) remainder to 100% by weight of water.

3. Water-in-oil polymer dispersions according to Claim 1 or 2, **characterized in that** the organic phase is a fatty acid ester, preferably an ester of linear saturated and unsaturated fatty acids, having an alkyl chain length of more than 11 carbon atoms and of C₁-C₄-alcohols or higher mono-branched alcohols, or a mixture of at least two of these esters.

4. Water-in-oil polymer dispersions according to Claim 3, **characterized in that** the fatty acid ester or the fatty acid esters are in a mixture with a hydrocarbon or a hydrocarbon mixture, where the boiling point of the hydrocarbon or of the hydrocarbon mixture is less than 200°C.

5. Water-in-oil polymer dispersions according to one of Claims 1 to 4, **characterized in that** the polymer is an addition polymer of acrylic acid and/or an acrylic acid derivative.

6. Water-in-oil polymer dispersions according to one of Claims 1 to 4, **characterized in that** the polymer is at least an addition polymer of the salt of acrylic acid and acrylamide.

7. Water-in-oil polymer dispersions according to one of Claims 1 to 4, **characterized in that** the polymer is a terpolymer of a salt of acrylic acid, acrylamide and a salt of 2-acrylamido-2-methylpropanesulphonic acid.

8. Water-in-oil polymer dispersions according to one of Claims 1 to 7, **characterized in that** the crosslinker is triallylmethylammonium chloride.

9. Water-in-oil polymer dispersions according to one of Claims 1 to 8, **characterized in that** the largest dimension of the polymer particles is less than 2 µm and preferably less than 1 µm.

10. Water-in-oil polymer dispersions according to one of Claims 1 to 9, **characterized in that** the swell time of the polymer particles is not more than three seconds.

11. Water-in-oil polymer dispersions according to one of Claims 1 to 10, **characterized in that** it has an EC₅₀ value determined in accordance with the OECD Guideline 202 and/or the OECD Guideline 201 of more than 10 mg/l.

12. Process for the preparation of water-in-oil polymer dispersions according to Claims 1 to 11 by polymerization of a polymer emulsion, **characterized in that** a residual monomer destroyer is added after the polymerization.

13. Process according to Claim 12, **characterized in that** the residual monomer destroyers used are substances from the group of acidic and neutral salts of acids derived from sulphur having an oxidation number of less than VI, preferably sodium dithionite, sodium thiosulphate, sodium sulphite or sodium disulphite, and/or substances with a hydrogensulphide group, preferably sodium hydrogensulphide or compounds from the group of thiols, preferably mercaptoethanol, dodecyl mercaptan, thiopropionic acid or salts of thiopropionic acid or thiopropanesulphonic acid or salts of thiopropanesulphonic acid, and/or substances from the group of amines, preferably from the group of amines with low volatility, and/or substances from the group which consists of Bunte salts, formamidinesulphinic acid, sulphur dioxide, aqueous and organic solutions of sulphur dioxide or thiourea.

14. Process according to Claim 12 or 13, **characterized in that** residual monomer destroyers are used in an amount from 100 to 20 000 ppm, preferably 200 to 5 000 ppm and particularly preferably 500 to 3 000 ppm, based on the dispersion.

15. Use of water-in-oil polymer dispersions according to one of Claims 1 to 11 as fire-extinguishing media, **characterized in that** the water and/or a hydrous extinguishing medium is added to the polymer dispersion.

16. Use according to Claim 15, **characterized in that** water is added to the polymer dispersion in a concentration of from 0.01 to 50% by volume, preferably 0.02 to 10% by volume and particularly preferably from 1 to 2% by volume.

17. Use according to either Claim 15 or 16, **characterized in that** the water/polymer dispersion mixture has a viscosity of more than 100 mPa^{·}s, preferably a viscosity of from 500 to 50 000 mPa^{·}s.

18. Method of applying a water-in-oil polymer dispersion according to one of Claims 1-11 to a surface for preventing and/or controlling fires, **characterized in that** the polymer dispersion is added to water in an amount sufficient to increase the viscosity of the resulting water/polymer dispersion mixture to more than 100 mPa^{·}s, and this mixture is applied to the surface.

19. Method according to Claim 18, **characterized in that** the concentration of the polymer dispersion is 0.01 to 50% by volume, preferably 0.02 to 10% by volume and particularly preferably 1 to 2% by volume.

20. Method according to Claim 18 or 19, **characterized in that** the polymer dispersion is mixed with the water in a customary discharge device for controlling fire, and is applied to a surface using this device.

21. Method according to Claim 18 or 19, **characterized in that** the polymer dispersion is mixed with the water batchwise before the mixture is applied to the surface using a discharge device.

22. Device for preventing fire and for extinguishing fire, **characterized in that** it consists of a pressure-tight container in which water and the polymer dispersion according to one of Claims 1 to 11 are present separately from one another.

23. Device according to Claim 22, **characterized in that** it is a hand-held fire extinguisher or a fire engine.

## Revendications

1. Dispersions de polymères eau-dans-huile, constituées d'une phase organique continue virtuellement non miscible à l'eau et de polymères hydrosolubles finement distribués dans cette dernière, et, en option, réticulés, d'adjuvants, **caractérisées en ce qu'**elles ont une teneur en monomères résiduels inférieure à 1 000 ppm.

2. Dispersions de polymères eau-dans-huile selon la revendication 1, **caractérisées en ce qu'**elles se composent :
A) de 10 à 70% en poids, de préférence de 20 à 50% en poids, particulièrement préférablement de 25 à 35% en poids d'un polymère,
B) de 20 à 80% en poids d'une phase organique,
C) de 0,5 à 10% en poids d'un émulsifiant eau-dans-huile,
D) de 0,1 à 2% en poids d'un agent destructeur de monomères résiduels,
E) de 0,5 à 10% en poids d'un agent inverseur et
F) le restant étant complété à 100% à l'aide d'eau.

3. Dispersions de polymères eau-dans-huile selon la revendication 1 ou 2, **caractérisées en ce que** la phase organique est un ester d'acide gras, de préférence un ester d'acides gras linéaires, saturés et insaturés, ayant une longueur de chaîne alkyle de plus de 11 atomes de carbone et d'alcools en C₁-C₄ ou de monoalcools supérieurs ramifiés, ou un mélange d'au moins deux de ces esters.

4. Dispersions de polymères eau-dans-huile selon la revendication 3, **caractérisées en ce que** l'ester d'acide gras ou les esters d'acides gras sont dans un mélange avec un hydrocarbure ou un mélange d'hydrocarbures, où le point d'ébullition de l'hydrocarbure ou du mélange d'hydrocarbures est de moins de 200°C.

5. Dispersions de polymères eau-dans-huile selon l'une quelconque des revendications 1 à 4, **caractérisées en ce que** le polymère est un polymère de l'acide acrylique et/ou d'un dérivé de l'acide acrylique.

6. Dispersions de polymères eau-dans-huile selon l'une quelconque des revendications 1 à 4, **caractérisées en ce que** le polymère est au moins un polymère du sel de l'acide acrylique et de l'acrylamide.

7. Dispersions de polymères eau-dans-huile selon l'une quelconque des revendications 1 à 4, **caractérisées en ce que** le polymère est un terpolymère d'un sel de l'acide acrylique, de l'acrylamide et d'un sel de l'acide 2-acrylamido-2-méthylpropanesulfonique.

8. Dispersions de polymères eau-dans-huile selon l'une quelconque des revendications 1 à 7, **caractérisées en ce que** l'agent réticulant est le chlorure de triallylméthylammonium.

9. Dispersions de polymères eau-dans-huile selon l'une quelconque des revendications 1 à 8, **caractérisées en ce que** la dimension la plus grande des particules de polymères est de moins de 2 µm et, de préférence de moins de 1 µm.

10. Dispersions de polymères eau-dans-huile selon l'une quelconque des revendications 1 à 9, **caractérisées en ce que** le temps de gonflement des particules de polymères est de pas plus de trois secondes.

11. Dispersions de polymères eau-dans-huile selon l'une quelconque des revendications 1 à 10, **caractérisées en ce qu'**elles ont une valeur EC₅₀, déterminée conformément à la directive OECD 202 et/ou à la directive OECD 201 de plus de 10 mg/l.

12. Procédé de préparation de dispersions polymères eau-dans-huile selon l'une quelconque des revendications 1 à 11, par polymérisation d'une émulsion de polymères, **caractérisé en ce qu'**un agent destructeur de monomères résiduels est ajouté après la polymérisation.

13. Procédé selon la revendication 12, **caractérisé en ce que** les agents destructeurs de monomères résiduels utilisés sont des substances du groupe des sels acides et neutres d'acides dérivés du soufre, ayant un nombre d'oxydation de moins de VI, de préférence le dithionite de sodium, le thiosulfate de sodium, le sulfite de sodium ou le bisulfite de sodium, et/ou des substances ayant un groupement sulfure d'hydrogène, de préférence du sulfure d'hydrogène sodique ou des composés du groupe des thiols, de préférence le mercaptoéthanol, le dodécylmercaptan, l'acide thiopropionique ou des sels de l'acide thiopropionique ou l'acide thiopropanesulfonique ou des sels de l'acide thiopropanesulfonique et/ou des substances du groupe des amines, de préférence du groupe des amines ayant une volatilité faible et/ou des substances du groupe qui se compose des sels Bunte, de l'acide formamidinesulfinique, du dioxyde de soufre, de solutions aqueuses et organiques du dioxyde de soufre ou de la thiourée.

14. Procédé selon la revendication 12 ou 13, **caractérisé en ce que** les agents destructeurs de monomères résiduels sont utilisés dans une quantité allant de 100 à 20 000 ppm, de préférence de 200 à 5 000 ppm et particulièrement préférablement de 500 à 3 000 ppm, sur la base de la dispersion.

15. Utilisation de dispersions de polymères eau-dans-huile selon l'une quelconque des revendications 1 à 11, en tant que milieux d'extinction du feu, **caractérisée en ce que** l'eau et/ou un milieu hydraté d'extinction du feu est (ou sont) ajouté(s) à la dispersion de polymères.

16. Utilisation selon la revendication 15, **caractérisée en ce que** l'eau est ajoutée à la dispersion de polymères dans une concentration allant de 0,01 à 50% en volume, de préférence de 0,02 à 10% en volume et particulièrement préférablement de 1 à 2% en volume.

17. Utilisation selon la revendication 15 ou la revendication 16, **caractérisée en ce que** le mélange eau/dispersion de polymères a une viscosité de plus de 100 mPa.s, de préférence une viscosité allant de 500 à 50 000 mPa.s.

18. Procédé d'application d'une dispersion de polymères eau-dans-huile selon l'une quelconque des revendications 1 à 11, à une surface en vue de la prévention et/ou de la lutte contre les incendies, **caractérisé en ce que** la dispersion de polymères est ajoutée à l'eau dans une quantité suffisante pour augmenter la viscosité du mélange résultant eau/dispersion de polymères à plus de 100 mPa.s, et **en ce que** ce mélange est appliqué à une surface.

19. Procédé selon la revendication 18, **caractérisé en ce que** la concentration de la dispersion de polymères est de 0,01 à 50% en volume, de préférence de 0,02 à 10% en volume et particulièrement préférablement, de 1 à 2% en volume.

20. Procédé selon la revendication 18 ou 19, **caractérisé en ce que** la dispersion de polymères est mélangée à de l'eau dans un dispositif de décharge habituel en vue de la lutte contre les incendies et est appliquée à une surface en utilisant ce dispositif.

21. Procédé selon la revendication 18 ou 19, **caractérisé en ce que** la dispersion de polymères est mélangée à de l'eau par lot avant l'application du mélange à la surface en utilisant un dispositif de décharge.

22. Dispositif de prévention du feu et d'extinction du feu, **caractérisé en ce qu'**il se compose d'un récipient résistant à la pression, dans lequel l'eau et la dispersion de polymères, selon l'une quelconque des revendications 1 à 11, sont présentes séparément l'une de l'autre.

23. Dispositif selon la revendication 22, **caractérisé en ce qu'**il s'agit d'un extincteur d'incendies tenu à la main ou d'un véhicule de lutte contre les incendies.
